# FASCICULE DE BREVET EUROPEEN

(11) **EP 2 640 820 B1**
(45) Date de publication et mention de la délivrance du brevet: **14.02.2018**
(21) Numéro de dépôt: 11794828.1
(22) Date de dépôt: 17.11.2011
(51) Int. Cl.: C11D 7/20, C11D 11/00, C11D 3/14, C11D 3/12

(54) **COMPOSITION SÈCHE POUR COMPRESSE DE NETTOYAGE OU DE DESSALEMENT ET COMPRESSE CORRESPONDANTE**
TROCKENE ZUSAMMENSETZUNG FÜR EINE REINIGUNGS- ODER ENTSALZUNGSKOMPRESSE UND ENTSPRECHENDE KOMPRESSE
DRY COMPOSITION FOR CLEANING OR DESALINATION COMPRESS AND CORRESPONDING COMPRESS

(30) Priorité: 17.11.2010 FR 1059449
(43) Date de publication de la demande: 25.09.2013
(73) Titulaire: SAPA INDUSTRIE, 75012 Paris (FR)
(72) Inventeur: GROUX, Didier, F-44860 St Aignan De Grand Lieu (FR)
(74) Mandataire: Lavoix
(86) Numéro de dépôt international: PCT/FR2011/052678
(87) Numéro de publication internationale: WO 2012/066245

(56) Documents cités:
- WO-A2-2010/108208
- FR-A1- 2 764 826
- FR-A1- 2 772 409
- GB-A- 2 006 256
- "Vermiculite", Wikipedia , 1 October 2013 (2013-10-01), Retrieved from the Internet: URL:http://web.archive.org/web/20131001194 618/http://fr.wikipedia.org/wiki/Vermiculi te [retrieved on 2015-10-12]
- "Argile", Wikipedia , 20 December 2012 (2012-12-20), Retrieved from the Internet: URL:https://web.archive.org/web/2012122013 3152/http://fr.wikipedia.org/wiki/Argile [retrieved on 2015-10-13]

## Description

La présente invention concerne une composition sèche pour compresse de nettoyage ou de dessalement d'un matériau, tel que de la pierre polluée par des particules en surface ou en profondeur.

La présente invention concerne également une compresse de nettoyage ou de dessalement correspondante.

La présente invention s'applique notamment au nettoyage des surfaces d'un matériau tel que de la pierre et au dessalement en profondeur du matériau, en particulier dans le contexte de la restauration de monuments. Le matériau est par exemple la pierre des bâtis anciens et modernes et des parements en béton, notamment à l'intérieur des édifices. Le dessalement s'applique à nombreux types de pierre et de maçonnerie.

La surface d'une pierre exposée à l'atmosphère peut s'encrasser au cours du temps sous l'influence de la pollution atmosphérique. Les salissures en surface des pierres peuvent varier localement et être complexes dans leur composition.

En milieu urbain, les salissures résultent souvent d'une réaction chimique avec les polluants de l'atmosphère, tels que les sulfates SO₄²⁻, et des particules imbrûlées des gaz d'échappement automobiles et industriels. Ces salissures sont souvent indurées et noires. On trouve également des salissures sous formes de coulures ou de taches, par exemple des sels de cuivre sous des statues en bronze.

A l'intérieur des édifices, les salissures sont des dépôts plus ou moins incrustés dans la structure de la pierre, comme par exemple des poussières, des poussières grasses, telles que des empreintes des mains des visiteurs ou des dépôts fuligineux provenant par exemple des cierges. D'autres salissures sous forme de taches ou de coulures (bistre) peuvent également être présentes sur les surfaces des bâtiments.

Un autre type de salissures sont les sels qui cristallisent en surface et en profondeur de la pierre. Les cristallisations salines dans et sur les matériaux ont diverses origines. On trouve les remontées capillaires, les infiltrations d'eau de pluie à travers les murs, les embruns marins, les infiltrations d'origine accidentelle, telle qu'une fuite de gouttière ou une rupture de canalisation d'eau, la condensation de l'humidité contenue dans l'air et les sels néoformés par des résidus de produits de nettoyage ou de décapage inadaptés, tels que la potasse ou la soude. De tels sels contribuent considérablement à la dégradation des pierres.

Les pierres sont hétérogènes, et lors de la dégradation (desquamation, alvéolisation), elles présentent une surface irrégulière avec une structure complexe.

De l'état de la technique, il est connu d'appliquer une composition pâteuse sur la surface de la pierre pour le nettoyage ou le dessalement de la pierre. Ainsi, le document FR-A-2 764 826 divulgue une composition adaptée pour la mise en oeuvre d'un procédé de nettoyage ou de dessalement d'une surface d'une pierre. Cette composition comprend au moins un absorbant, au moins un solvant et au moins un dégraissant dans des proportions telles que la composition a une consistance de pâte.

Néanmoins, pour des pierres fortement encrassées ou présentant des concentrations des sels importantes, il est nécessaire d'appliquer cette composition plusieurs fois et de répéter le procédé de nettoyage ou de dessalement, ce qui demande beaucoup de temps et une consommation de la composition élevée pour obtenir un résultat satisfaisant.

WO 2010/108208 est relatif à une composition de préparation d'un matériau de construction comprenant de l'argile et/ou une terre argileuse ; du sable et/ou des fibres ; et de l'eau.

La présente invention a pour but de fournir une composition sèche pour une compresse de nettoyage ou de dessalement qui présente une qualité de nettoyage ou de dessalement accrue, respectivement, et un plus grand respect du support par rapport à la composition connue de FR-A-2 764 826, tout en maintenant ou même en améliorant la capacité d'adhérence de la compresse sur la surface à nettoyer ou dessaler.

A cet effet, l'invention a pour objet une composition sèche caractérisée en ce qu' elle comprend, ou est constituée de :
- 20 à 35% en poids, de préférence de 25 à 30% en poids, d'un liant qui est une argile ou un mélange d'argiles constitué essentiellement d'attapulgite, de kaolin, de bentonite, ou de l'un quelconque de leurs mélanges, conférant en particulier à la compresse des capacités d'adhérence sur ladite surface et d'absorption de solvant,
- 55 à 65% en poids, de préférence de 58 à 62% en poids, d'une charge qui est une vermiculite exfoliée ou d'un mélange de charges comprenant une vermiculite exfoliée et de la perlite expansée, de la pierre ponce broyée, de la perlite broyée, du carbonate de calcium broyé et/ou de la kaolinite calcinée broyée, ladite au moins une charge conférant en particulier des capacités d'absorption de solvant à la compresse et étant en particulier adaptée(s) pour ajuster l'adhérence de la compresse sur ladite surface et,
- 10 à 20% en poids, de préférence de 12 à 14% en poids, d'une fibre minérale ou d'un mélange de fibres minérales, en particulier adaptée(s) pour ajuster la rhéologie et la thixotropie de la compresse.

Selon des modes de réalisation, la composition de l'invention comporte l'une ou plusieurs des caractéristiques suivantes :
- l'au moins une charge a une dureté inférieure à la dureté de la surface du matériau à traiter ;
- le mélange de charges est constitué essentiellement de vermiculite exfoliée ;
- le mélange de charges comprend de la perlite expansée, de la pierre ponce broyée, de la perlite broyée, du carbonate de calcium broyé et/ou de la kaolinite calcinée broyée ;
- le mélange d'argiles est constitué essentiellement d'attapulgite, de kaolin, de bentonite, ou de l'un quelconque de leurs mélanges.
- l'au moins une fibre minérale est de la laine de roche.

L'invention a en outre pour objet une compresse de nettoyage ou de dessalement comprenant une composition sèche telle que définie ci-dessus, et entre 50 et 85%, et typiquement entre 50 et 81%, en poids d'un solvant ou d'un mélange de solvants à la base d'une solution aqueuse et/ou organique. Suivant des modes de réalisation de cette compresse :
- la compresse, particulièrement adaptée pour le dessalement du matériau en profondeur, présente un spectre poral ayant au moins un pic de tailles de pores, et l'au moins une charge est choisie de telle sorte que l'au moins un pic du spectre poral de la compresse après séchage est à la même position et/ou décalé vers des valeurs plus petites de tailles de pores par rapport à au moins un pic du spectre poral du matériau ;
- la compresse, particulièrement adaptée pour le nettoyage du matériau en surface, comprend en outre au moins un réactif adapté pour solubiliser des salissures présentes en surface du matériau à traiter et non-solubles dans l'au moins un solvant, le ou les réactif(s) étant à l'état liquide et/ou soluble(s) dans l'au moins un solvant.
- le ou les réactif(s) est/sont choisi(s) parmi l'eau oxygénée, l'ammoniaque, le bicarbonate de sodium, le bicarbonate d'ammonium, le carbonate d'ammonium, l'EDTA sel disodique, l'EDTA sel tétrasodique, le hexamétaphosphate de sodium, la glycérine, le un biocide, tel que du chlorure de benzalkonium (New Des®), la triétahnolamine, le sel de rochelle, la salive synthétique, le B.D.G. 86 et/ou l'urée technique.
- le solvant ou l'un des solvants du mélange est de l'eau.

L'invention sera mieux comprise à la lecture de la description qui va suivre, donnée uniquement à titre d'exemple et en se référant à la figure unique, laquelle est un diagramme illustrant la porosimétrie comparée d'une compresse suivant l'invention et d'une surface traitée.

La composition pour compresse de nettoyage ou de dessalement est une composition sèche comprenant au moins un liant, au moins une charge et au moins une fibre.

L'au moins un liant est constitué de préférence de l'argile ou d'un mélange d'argiles. La composition sèche présente une teneur en liant(s) comprise entre 20 et 35% en poids, de préférence entre 25 et 30% en poids.

De préférence, l'au moins une charge est de la vermiculite exfoliée ou un mélange de la vermiculite exfoliée avec une perlite expansée, une pierre ponce broyée, une perlite broyée, un carbonate de calcium broyé et une kaolinite calcinée broyée ou l'un quelconque de leurs mélanges. La composition sèche présente une teneur en charge(s) comprise entre 55 et 65% en poids, de préférence entre 58 et 62% en poids.

L'au moins une fibre est une fibre minérale, est de préférence une laine de roche ou une laine de verre. La laine de roche ou de verre est broyée, et la majorité des fibres présente une longueur comprise entre 30 µm et 5 mm. Le diamètre des fibres est compris entre 2 et 20 µm. La composition sèche présente une teneur en fibre comprise entre 10 et 20% en poids, de préférence entre 12 et 14% en poids.

Des exemples de réalisation de la composition sèche pour compresse de nettoyage ou de dessalement vont maintenant être décrits. Ces compositions sèches sont constituées à 27,5% en poids d'argile, à 12,4% en poids de laine de roche et à 60,1% en poids de vermiculite exfoliée. L'argile est de préférence de l'argile Clarsol® STF 30. La vermiculite exfoliée est la vermiculite Vermex Micron® fournie par la société Efisol. Cette composition sèche s'applique à la préparation d'une compresse de nettoyage ou de dessalement.

La compresse de nettoyage et ou dessalement selon l'invention est une composition pâteuse, prête à l'emploi, pour le nettoyage ou le dessalement des pierres, respectivement.

On décrira tout d'abord un exemple de compresse de nettoyage.

La compresse de nettoyage comprend la composition sèche décrite ci-dessus, mélangée à au moins un solvant.

L'au moins un solvant est une solution aqueuse et/ou organique. Le solvant, dont une fonction est de solubiliser les salissures présentes en surface de la pierre à nettoyer, est choisi en fonction de la nature des salissures. De préférence, le solvant est de l'eau. Le solvant peut également être choisi parmi les solutions organiques dans le but de solubiliser des salissures non solubles dans l'eau. La compresse de nettoyage présente une teneur en solvant(s) comprise entre 50 et 85% en poids.

Ensuite, le rôle des composants de la compresse de nettoyage sera décrit.

L'argile confère à la compresse de nettoyage des capacités d'adhérence sur une surface et des capacités d'absorption de solvant. Le solvant s'entrepose dans la structure fibreuse ou feuilletée de l'argile, laquelle structure lui confère sa capacité d'absorption. Néanmoins, la combinaison du liant seul avec le solvant présenterait une adhérence trop importante sur les surfaces des substrats, de telle sorte que lors du retrait ultérieur d'une telle compresse de nettoyage, le risque existerait de retirer simultanément une partie de la pierre à nettoyer et donc de dégrader la surface de la pierre.

C'est pourquoi la compresse de nettoyage comprend en outre l'au moins une charge, notamment de la vermiculite exfoliée. La vermiculite exfoliée est adaptée pour contrôler la capacité d'adhérence de la compresse de nettoyage. En outre, la vermiculite exfoliée augmente encore la capacité d'absorption de solvant de la compresse de nettoyage. Pour choisir la charge de la compresse de nettoyage appropriée à la pierre, un critère est à considérer, notamment la dureté de la pierre à nettoyer. Afin d'éviter que la surface de la pierre soit rayée lors du retrait de la compresse, la dureté de la charge ou du mélange de charges choisi doit être inférieure à la dureté de la pierre à nettoyer. La charge est également adaptée pour contrôler l'évaporation de l'au moins un solvant.

L'au moins une fibre est de préférence d'origine minérale, comme notamment la laine de roche ou la laine de verre. Les fibres ne sont pas d'origine organique afin d'éviter le développement des contaminations organiques, telles que des moisissures ou des champignons, dans la compresse de nettoyage. Les fibres minérales ne retiennent pas de l'eau, mais sont adaptées pour ajuster la rhéologie et la thixotropie de la compresse de nettoyage sans interférer sur les autres paramètres, notamment la capacité d'absorption d'un solvant et la capacité d'adhérence à une surface. Les fibres structurent la compresse de nettoyage, la rendent thixotrope et évitent que la compresse de nettoyage se fissure lors du séchage.

La teneur en fibres de la compresse de nettoyage dépend sensiblement de la teneur en liant qui peut provoquer la fissuration. Typiquement, la compresse de nettoyage comprend entre 2 et 4% en poids, de préférence entre 2 et 3% en poids, de fibres. La teneur en argile ou mélange d'argiles est comprise entre 5 et 10% en poids, de préférence entre 5 et 7% en poids. Si la compresse de nettoyage ne comprend pas assez d'argile ou mélange d'argiles, elle n'est pas assez adhérente ni assez absorbante.

La teneur en vermiculite ou en mélange de charges comprenant une vermiculite est comprise entre 9 et 14% en poids, de préférence entre 11 et 12% en poids. Au dessous de cette gamme, la compresse de nettoyage est trop adhérente. Au-dessus de cette gamme, la compresse de nettoyage est insuffisamment adhérente.

Une combinaison d'argile, de vermiculite exfoliée et de laine de roche dans les proportions indiquées ci-dessus est adaptée pour retenir du solvant dans une quantité correspondant à environ 4,5 fois le poids de l'argile et de la vermiculite ensemble. Néanmoins, la teneur en solvant aqueux devrait être limitée à environ 81% du poids de la compresse de nettoyage. Une teneur en solvant trop élevée rendrait la compresse trop lourde, ce qui perturberait sa capacité d'adhérence sur la surface à nettoyer, notamment si celle-ci est verticale ou en surplomb.

De préférence la composition sèche présente une masse volumique apparente de 250 à 500 kg/m³, et par exemple de 300 à 350 kg/m³.

De préférence la compresse de nettoyage ou de dessalement présente une masse volumique à l'état humide de 1080 à 1200 kg/m³, et par exemple de 1100 à 1150 kg/m³.

Un exemple de réalisation de la compresse de nettoyage va maintenant être décrit. Cette compresse de nettoyage est constituée à 80.7% en poids d'eau déminéralisée avec un pH de 7, à 5.3% en poids d'argile, à 2.4% en poids de laine de roche et à 11.6% en poids de vermiculite exfoliée.

L'argile est de préférence de l'argile Clarsol® STF 30. La vermiculite exfoliée est la vermiculite Vermex Micron® fournie par la société Efisol. Cette compresse de nettoyage s'applique au nettoyage d'un grand nombre de substrats minéraux, situés à l'intérieur des immeubles.

En variante, la compresse de nettoyage comprend en outre un ou plusieurs réactifs. On ajoute un ou plusieurs réactifs à la compresse de nettoyage dans le cas où les salissures ne sont pas solubles directement dans le(s) solvant(s) de base. Les réactifs améliorent la solubilité des salissures. Le ou les réactif(s) est/sont soluble(s) ou compatible(s) avec l'au moins un solvant présent dans la compresse de nettoyage. De tels réactifs sont par exemple :
- de l'eau oxygénée pour décolorer et blanchir la surface,
- de l'ammoniaque pour solubiliser de nombreux matériaux présents dans les peintures,
- du bicarbonate de sodium pour éliminer les salissures grasses.
- du bicarbonate ou du carbonate d'ammonium pour solubiliser le sulfate de calcium,
- de l'EDTA sel disodique ou tétrasodique pour complexer des ions bivalents de calcium, fer ou cuivre afin d'enlever des taches de rouille ou de vert-de-gris,
- de l'hexamétaphosphate de sodium pour dissoudre du plâtre,
- de la glycérine en combinaison avec de l'urée technique pour dissoudre les salissures organiques,
- un biocide, tel que du chlorure de benzalkonium (New Des®),
- de la triétahnolamine pour dissoudre des composants gras,
- du sel de rochelle pour décaper et nettoyer les corrosions des objets métalliques,
- de la salive synthétique pour enlever des poussières ou des gels d'enzymes,
- du B.D.G. 86 pour enlever des taches noires dues à la présence d'oxyde et d'hydroxyde de manganèse.

La compresse de nettoyage selon l'invention est préparée selon le procédé suivant. Les fibres minérales sont mélangées à une partie du solvant et broyées, formant un premier mélange. Le liant et la charge additionnés du reste de solvant sont mélangés à part, formant un second mélange. Ensuite, les premier et second mélanges sont additionnés en remuant. En variante, la composition sèche selon l'invention est directement mélangée avec le solvant.

Ensuite, le procédé de nettoyage utilisant une compresse de nettoyage selon l'invention sera décrit. Ce procédé est adapté pour nettoyer une surface d'un matériau, tel que de la pierre, des particules de salissures.

En premier, une compresse de nettoyage avec une charge adaptée à la dureté de la pierre à nettoyer est sélectionnée. La compresse de nettoyage choisie est étalée à l'intérieur du contour de la surface de la pierre à nettoyer comme un cataplasme, soit manuellement au moyen d'une spatule, soit au moyen d'une machine à projeter. De préférence, on utilise la machine à projeter. La projection par machine conduit à une meilleure adhérence de la compresse sur la surface que par application manuelle. L'épaisseur du cataplasme se situe entre 3mm et 3 cm, et typiquement entre 4 et 6 mm. Cette étape sert à mettre et maintenir en contact avec une salissure une grande quantité de solvant adapté, rendu thixotrope par les composés minéraux de la compresse de nettoyage, pour que ledit solvant ramollisse et dissolve ladite salissure.

On laisse le solvant compris dans la compresse de nettoyage s'évaporer partiellement sur une surface du cataplasme située à l'opposé de la surface à nettoyer. Pendant que le cataplasme est appliqué sur la surface à nettoyer, les particules se dissolvent dans le solvant et au moins une partie des particules de salissure se décollent de la surface à nettoyer et migrent vers la surface du cataplasme qui fait face à la surface à nettoyer. Ce temps, dit temps de réaction, peut varier en fonction de la nature des salissures. Néanmoins, on doit retirer le cataplasme de la surface à nettoyer avant le séchage complet de la compresse à nettoyer. Autrement, les particules de salissures se cristallisent à nouveau sur la surface à nettoyer et ne peuvent pas être retirées avec le cataplasme. C'est pourquoi il est important de choisir un solvant avec une pression de vapeur adaptée qui sera évaporé entièrement uniquement après le temps de réaction. La vitesse à laquelle le solvant s'évapore est également contrôlée par la composition de la compresse de nettoyage. Si nécessaire, par exemple en plein soleil, il est envisageable de protéger le cataplasme en le couvrant par une feuille de matière plastique ou analogue. Ceci évite que le solvant s'évapore trop vite. Après le séchage partiel de la compresse de nettoyage, on retire le cataplasme partiellement séché avec une partie des particules. De préférence, le cataplasme est retiré de la surface à nettoyer au moyen d'une corne en matière plastique, non agressive pour la pierre.

Néanmoins, il reste un film mince comportant des salissures ramollies, qui est ensuite enlevé par un rinçage final de la surface à l'eau avec une aspiration simultanée au moyen d'un injecteur-extracteur comportant une jupe souple de confinement de l'eau projetée. L'aspiration de l'eau projetée évite que l'eau coule le long de la surface, qui est souvent orientée verticalement. En variante, le rinçage final utilise un autre solvant que l'eau.

On décrira ensuite un exemple de compresse de dessalement.

La compresse de dessalement sert à éliminer des pierres des sels solubles, tels que des chlorures, nitrates ou autres.

La compresse de dessalement comprend, comme la compresse de nettoyage, au moins un solvant et la composition sèche décrite plus haut. L'exemple de réalisation de la compresse de nettoyage mentionné plus haut est également un exemple de réalisation de la compresse de dessalement. La préparation de la compresse de dessalement est donc analogue à celle de la compresse de nettoyage.

Ensuite, le rôle de chaque composant de la compresse de dessalement sera décrit. La fonction du solvant est de solubiliser les sels présents en surface et en profondeur de la pierre à dessaler. Dans la compresse de dessalement, le liant, la charge et les fibres ont le même rôle que dans la compresse de nettoyage. Si la compresse de dessalement comprend trop de liant ou pas assez de charge, la compresse devient trop dure et, après séchage (voir le procédé de dessalement ci-dessous), il peut s'avérer difficile de la retirer de la pierre sans dégrader la surface. Le rôle de la charge dans la compresse de dessalement est en outre d'ajuster la porosimétrie de la compresse de dessalement.

La porosimétrie d'un matériau est une propriété qui quantifie les tailles de pores de ce matériau. La porosimétrie se définie par un spectre poral, tel que le spectre représenté sur la figure unique, qui représente la quantité de pores en fonction de leur diamètre. Le spectre poral est mesuré par porosimétrie au mercure. La porosimétrie au mercure est basée sur une mesure d'une quantité de mercure qui est inséré dans les pores d'un matériau à différentes pressions du mercure. La pression du mercure, qui est en corrélation avec le diamètre des pores, est progressivement augmentée afin de remplir des pores de plus en plus petits. La quantité de mercure insérée dans les pores du matériau à différentes valeurs de pression (intrusion incrémentale) est ensuite représentée en fonction du diamètre de pore.

La porosimétrie de la compresse de dessalement est mesuré pour une compresse après séchage.

En variante, les tailles des pores de la surface de la pierre à dessaler et de la compresse de dessalement séchée peuvent être déterminées par microscopie électronique à balayage.

Pour choisir la charge de la compresse de dessalement, deux critères doivent être considérés, notamment la dureté et la taille des pores de la pierre à dessaler. Comme pour la compresse de nettoyage, la dureté de la charge ou du mélange de charges doit être inférieure à la dureté de la pierre à dessaler. En ce qui concerne les tailles de pores, au moins un pic du spectre poral de la compresse de dessalement est à la même position et/ou décalé vers des valeurs plus petites de tailles de pores par rapport à au moins un pic du spectre poral du matériau à dessaler. De préférence, au moins un pic du spectre poral de la compresse de dessalement est décalé vers des valeurs plus petites de tailles de pores par rapport à au moins un pic du spectre poral du matériau à dessaler. Dans l'exemple représenté sur la figure unique, le spectre poral 1 de la compresse de dessalement et le spectre poral 2 du matériau à dessaler comportent chacun deux pics. Les deux pics du spectre poral de la compresse de dessalement sont chacun décalés vers des valeurs plus petites de tailles de pores par rapport aux deux pics du spectre poral du matériau à dessaler.

Une compresse de dessalement satisfaisant à cette condition de tailles de pores a une efficacité de dessalement plus élevée qu'une compresse de dessalement dont la moyenne de tailles de pores est supérieure à celle de la pierre à dessaler. Ceci est dû au fait que la compresse de dessalement absorbe les sels mis en solution par succion capillaire.

L'exemple de réalisation de la compresse de dessalement selon l'invention présente une distribution de tailles de pores comprises entre 36 et 50 µm. Cet exemple de compresse s'applique notamment au dessalement des pierres présentant une moyenne de tailles de pores égale ou supérieure à 36 µm, comme par exemple les pierres de la région parisienne du type St Maximin de construction.

Ensuite, le procédé de dessalement utilisant une compresse de dessalement selon l'invention sera décrit. Ce procédé est adapté pour dessaler une pierre contaminée en surface et en profondeur par des sels.

En premier, une compresse de dessalement avec un spectre poral et une dureté appropriés au spectre poral et à la dureté de la pierre à dessaler est sélectionnée. La compresse de dessalement est étalée à l'intérieur du contour de la surface de la pierre à dessaler comme un cataplasme de la même manière que pour la compresse de nettoyage. Cette étape sert à apporter à la pierre une quantité de solvant nécessaire, rendu thixotrope par les composés minéraux de la compresse de nettoyage, pour dissoudre, sur quelques centimètres de profondeur, les sels cristallisés dans le réseau poreux de la pierre.

Pendant que le cataplasme est appliqué sur la surface à dessaler, les sels se dissolvent dans le solvant. Au cours de son séchage, la compresse de dessalement absorbe par succion capillaire les sels mis en solution. Les sels solubilisés sont stockés dans la structure poreuse de la compresse de dessalement. En séchant, la composition de la compresse de dessalement empêche une migration des sels dissous vers l'intérieur de la pierre. On laisse le solvant compris dans la compresse de dessalement s'évaporer entièrement sur une surface du cataplasme située à l'opposé de la surface à dessaler. Par conséquent, les sels migrés se cristallisent à nouveau, mais dans le cataplasme et non pas dans la pierre. Les sels sont éliminés lors du décrochage de la compresse de dessalement entièrement séchée.

Comme pour la compresse de nettoyage, la composition de la compresse de dessalement, notamment le solvant et la charge, est choisie en fonction de la vitesse d'évaporation du solvant souhaitée. Là encore, il est envisageable de protéger le cataplasme en le couvrant par une feuille de matière plastique ou analogue. Après le séchage complet de la compresse de dessalement, on retire le cataplasme de la même manière que présentée plus haut pour la compresse de nettoyage.

Ensuite, on élimine les vestiges de la compresse de dessalement par un rinçage final avec une aspiration simultanée. Le rinçage final a été décrit plus en détail plus haut pour le procédé de nettoyage.

Dans un mode de réalisation, le procédé de dessalement comprend une étape supplémentaire consistant à intégrer des éléments de préhension dans le cataplasme avant son séchage complet. Les éléments de préhension restent accessibles sur la surface du cataplasme opposée à la surface à dessaler et servent à retirer le cataplasme. Les éléments de préhension consistent par exemple en un filet noyé dans le cataplasme. Pour retirer la compresse de dessalement séchée on peut donc utiliser la corne en matière plastique décrite plus haut, se servir des éléments de préhension ou combiner ces deux méthodes.

La compresse de nettoyage ou de dessalement selon l'invention comprend typiquement jusqu'à environ 81% en poids de solvant. Cette quantité élevée en solvant est très favorable pour un nettoyage efficace de nombreuses salissures et pour le dessalement. Malgré la quantité élevée en solvant, la compresse de nettoyage ou de dessalement a une consistance de pâte et adhère parfaitement à un mur vertical et même à une surface en surplomb. Grâce à sa consistance de pâte, la compresse de nettoyage ou de dessalement est facilement maniable et adaptée pour des procédés de nettoyage ou de dessalement simples, tels que décrits plus haut. Des modifications légères de la compresse de nettoyage ou de dessalement au niveau de la charge adaptent ladite compresse à différents types de pierre.

En outre, pour la compresse particulièrement adaptée pour le nettoyage, des modifications des réactifs adaptent ladite compresse à différents types de salissures.

## Revendications

1. Composition sèche pour compresse de nettoyage ou de dessalement, **caractérisée en ce que** la composition sèche comprend :
- entre 20 et 35% en poids, de préférence entre 25 et 30% en poids, d'un liant qui est une argile ou un mélange d'argiles constitué essentiellement d'attapulgite, de kaolin, de bentonite, ou de l'un quelconque de leurs mélanges,
- entre 55 et 65% en poids, de préférence entre 58 et 62% en poids, d'une charge qui est une vermiculite exfoliée ou d'un mélange de charges comprenant une vermiculite exfoliée et de la perlite expansée, de la pierre ponce broyée, de la perlite broyée, du carbonate de calcium broyé et/ou de la kaolinite calcinée broyée, et,
- entre 10 et 20% en poids, de préférence entre 12 et 14% en poids, d'une fibre minérale ou d'un mélange de fibres minérales.

2. Composition selon la revendication 1, **caractérisée en ce que** l'au moins une charge présente une dureté inférieure à la dureté de la surface du matériau à traiter.

3. Composition selon la revendication 1 ou 2, **caractérisée en ce que** le mélange de charges est constitué essentiellement de vermiculite exfoliée.

4. Composition selon l'une quelconque des revendications 1 à 3, **caractérisée en ce que** l'au moins une fibre minérale est de la laine de roche.

5. Composition selon l'une quelconque des revendications 1 à 4, **caractérisée en ce que** ladite composition sèche est constituée de :
- 25 à 30% en poids, d'un liant qui est une argile ou un mélange d'argiles constitué essentiellement d'attapulgite, de kaolin, de bentonite, ou de l'un quelconque de leurs mélanges,
- 58 à 62% en poids, d'une charge qui est une vermiculite exfoliée ou d'un mélange de charges comprenant une vermiculite exfoliée et de la perlite expansée, de la pierre ponce broyée, de la perlite broyée, du carbonate de calcium broyé et/ou de la kaolinite calcinée broyée, et,
- 12 à 14% en poids, d'une fibre minérale ou d'un mélange de fibres minérales, et de préférence de laine de roche ou de laine de verre.

6. Compresse de nettoyage ou de dessalement prête à l'emploi, **caractérisée en ce qu'**elle comprend une composition sèche selon l'une quelconque des revendications 1 à 5, et au moins un solvant.

7. Compresse de nettoyage ou de dessalement selon la revendication 6, **caractérisée en ce qu'**elle comprend entre 50 et 85%, et typiquement entre 50 et 81%, en poids d'un solvant ou d'un mélange de solvants à la base d'une solution aqueuse et/ou organique.

8. Compresse de nettoyage ou de dessalement selon la revendication 6, **caractérisée en ce qu'**elle comprend entre 2 et 4% en poids, de préférence entre 2 et 3% en poids, de fibres minérales, entre 5 et 10% en poids, de préférence entre 5 et 7% en poids d'argile, et entre 9 et 14% en poids, de préférence entre 11 et 12% en poids de charges dont au moins une vermiculite exfoliée.

9. Compresse de nettoyage ou de dessalement selon l'une quelconque des revendications 6 à 8, particulièrement adaptée pour le dessalement du matériau en profondeur et présentant un spectre poral ayant au moins un pic de tailles de pores, **caractérisée en ce que** l'au moins une charge est choisie de telle sorte que l'au moins un pic du spectre poral de la compresse après séchage est à la même position et/ou décalé vers des valeurs plus petites de tailles de pores par rapport à au moins un pic du spectre poral du matériau.

10. Compresse de nettoyage ou de dessalement selon l'une quelconque des revendications 6 à 8, particulièrement adaptée pour le nettoyage du matériau en surface, **caractérisée en ce que** la compresse comprend en outre au moins un réactif adapté pour solubiliser des salissures présentes en surface du matériau à traiter et non-solubles dans l'au moins un solvant, le ou les réactif(s) étant à l'état liquide et/ou soluble(s) dans l'au moins un solvant.

11. Compresse de nettoyage ou de dessalement selon la revendication 10, **caractérisée en ce que** le ou les réactif(s) est/sont choisi(s) parmi l'eau oxygénée, l'ammoniaque, le bicarbonate de sodium, le bicarbonate d'ammonium, le carbonate d'ammonium, l'EDTA sel disodique, l'EDTA sel tétrasodique, le hexamétaphosphate de sodium, la glycérine, un biocide, le chlorure de benzalkonium, la triétahnolamine, le sel de rochelle, la salive synthétique, le B.D.G. 86 et/ou l'urée technique.

12. Compresse de nettoyage ou de dessalement selon l'une quelconque des revendications 6 à 11, **caractérisée en ce que** le solvant ou l'un des solvants du mélange est de l'eau.

## Patentansprüche

1. Trockene Zusammensetzung für eine Reinigungs- oder Entsalzungskompresse, **dadurch gekennzeichnet, dass** die trockene Zusammensetzung umfasst:
- zwischen 20 und 35 Gewichts-%, vorzugsweise zwischen 25 und 30 Gewichts-%, eines Bindemittels, das ein Ton oder ein Gemisch von Tonen ist, das im Wesentlichen aus Attapulgit, Kaolin, Bentonit oder irgendeinem ihrer Gemische besteht,
- zwischen 55 und 65 Gewichts-%, vorzugsweise zwischen 58 und 62 Gewichts-%, eines Füllstoffs, der ein abgeschieferter Vermiculit ist, oder eines Gemisches von Füllstoffen mit einem abgeschieferten Vermiculit und geblähtem Perlit, gemahlenem Bimsstein, gemahlenem Perlit, gemahlenem Kalziumcarbonat und/oder gemahlenem kalziniertem Kaolinit, und
- zwischen 10 und 20 Gewichts-%, vorzugsweise zwischen 12 und 14 Gewichts-%, einer Mineralfaser oder eines Gemisches von Mineralfasern.

2. Zusammensetzung nach Anspruch 1, **dadurch gekennzeichnet, dass** der mindestens eine Füllstoff eine Härte aufweist, die geringer ist als die Härte der Oberfläche des zu behandelnden Materials.

3. Zusammensetzung nach Anspruch 1 oder 2, **dadurch gekennzeichnet, dass** das Gemisch von Füllstoffen im Wesentlichen aus abgeschiefertem Vermiculit besteht.

4. Zusammensetzung nach einem der Ansprüche 1 bis 3, **dadurch gekennzeichnet, dass** die mindestens eine Mineralfaser Steinwolle ist.

5. Zusammensetzung nach einem der Ansprüche 1 bis 4, **dadurch gekennzeichnet, dass** die trockene Zusammensetzung gebildet ist aus:
- 25 bis 30 Gewichts-% eines Bindemittels, das ein Ton oder ein Gemisch von Tonen ist, das im Wesentlichen aus Attapulgit, Kaolin, Bentonit oder irgendeinem ihrer Gemische besteht,
- 58 bis 62 Gewichts-% eines Füllstoffs, der ein abgeschieferter Vermiculit ist, oder eines Gemisches von Füllstoffen mit einem abgeschieferten Vermiculit und geblähtem Perlit, gemahlenem Bimsstein, gemahlenem Perlit, gemahlenem Kalziumcarbonat und/oder gemahlenem kalziniertem Kaolinit, und
- 12 bis 14 Gewichts-% einer Mineralfaser oder eines Gemisches von Mineralfasern und vorzugsweise Steinwolle oder Glaswolle.

6. Gebrauchsfertige Reinigungs- oder Entsalzungskompresse, **dadurch gekennzeichnet, dass** sie eine trockene Zusammensetzung nach einem der Ansprüche 1 bis 5 und mindestens ein Lösungsmittel umfasst.

7. Reinigungs- oder Entsalzungskompresse nach Anspruch 6, **dadurch gekennzeichnet, dass** sie zwischen 50 und 85 % und typischerweise zwischen 50 und 81 Gewichts-% eines Lösungsmittels oder eines Gemisches von Lösungsmitteln auf der Basis einer wässerigen und/oder organischen Lösung umfasst.

8. Reinigungs- oder Entsalzungskompresse nach Anspruch 6, **dadurch gekennzeichnet, dass** sie zwischen 2 und 4 Gewichts-%, vorzugsweise zwischen 2 und 3 Gewichts-%, Mineralfasern, zwischen 5 und 10 Gewichts-%, vorzugsweise zwischen 5 und 7 Gewichts-%, Ton und zwischen 9 und 14 Gewichts-%, vorzugsweise zwischen 11 und 12 Gewichts-%, Füllstoffe, darunter mindestens einen abgeschieferten Vermiculit, umfasst.

9. Reinigungs- oder Entsalzungskompresse nach einem der Ansprüche 6 bis 8, die insbesondere an die Entsalzung des Materials in der Tiefe angepasst ist und ein Porenspektrum mit mindestens einer Spitze von Größen von Poren aufweist, **dadurch gekennzeichnet, dass** der mindestens eine Füllstoff derart ausgewählt ist, dass die mindestens eine Spitze des Porenspektrums der Kompresse nach dem Trocknen sich in derselben Position befindet und/oder zu kleineren Werten von Größen von Poren in Bezug auf mindestens eine Spitze des Porenspektrums des Materials versetzt ist.

10. Reinigungs- oder Entsalzungskompresse nach einem der Ansprüche 6 bis 8, die insbesondere an die Reinigung des Materials an der Oberfläche angepasst ist, **dadurch gekennzeichnet, dass** die Kompresse außerdem mindestens ein Reagens umfasst, das dazu ausgelegt ist, Verunreinigungen zu solubilisieren, die an der Oberfläche des zu behandelnden Materials vorhanden sind und in dem mindestens einen Lösungsmittel nicht löslich sind, wobei das oder die Reagenzien sich im flüssigen Zustand befinden und/oder in dem mindestens einen Lösungsmittel löslich sind.

11. Reinigungs- oder Entsalzungskompresse nach Anspruch 10, **dadurch gekennzeichnet, dass** das oder die Reagenzien aus oxidiertem Wasser, Ammoniak, Natriumbicarbonat, Ammoniumbicarbonat, Ammoniumcarbonat, Dinatriumsalz-EDTA, Tetranatriumsalz-EDTA, Natriumhexametaphosphat, Glycerin, einem Biozid, Benzalkoniumchlorid, Triethanolamin, Rochellesalz, synthetischem Speichel, B.D.G. 86 und/oder technischem Harnstoff ausgewählt sind.

12. Reinigungs- oder Entsalzungskompresse nach einem der Ansprüche 6 bis 11, **dadurch gekennzeichnet, dass** das Lösungsmittel oder eines der Lösungsmittel des Gemisches Wasser ist.

## Claims

1. Dry composition for cleaning or desalination compress, **characterized in that** the dry composition comprises:
- between 20 and 35% by weight, preferably between 25 and 30% by weight, of a binder which is a clay or a mixture of clays composed essentially of attapulgite, kaolin, bentonite, or any mixture thereof,
- between 55 and 65% by weight, preferably between 58 and 62% by weight, of a component which is an exfoliated vermiculite or a mixture of components comprising an exfoliated vermiculite and expanded perlite, ground pumice stone, ground perlite, ground calcium carbonate and/or ground calcined kaolinite, and
- between 10 and 20% by weight, preferably between 12 and 14% by weight, of a mineral fibre or a mixture of mineral fibres.

2. Composition according to claim 1, **characterized in that** at least one component has a hardness less than the hardness of the surface of the material to be treated.

3. Composition according to claim 1 or 2, **characterized in that** the mixture of components is composed essentially of exfoliated vermiculite.

4. Composition according to any one of claims 1 to 3, **characterized in that** at least one mineral fibre is rock wool.

5. Composition according to any one of claims 1 to 4, **characterized in that** said dry composition is composed of:
- 25 to 30% by weight of a binder which is a clay or a mixture of clays composed essentially of attapulgite, kaolin, bentonite, or any mixture thereof,
- 58 to 62% by weight of a component which is an exfoliated vermiculite or a mixture of components comprising an exfoliated vermiculite and expanded perlite, ground pumice stone, ground perlite, ground calcium carbonate and/or ground calcined kaolinite, and
- 12 to 14% by weight of a mineral fibre or a mixture of mineral fibres, and preferably rock wool or glass wool.

6. Cleaning or desalination compress, ready to use, **characterized in that** it comprises a dry composition according to any one of claims 1 to 5, and at least one solvent.

7. Cleaning or desalination compress according to claim 6, **characterized in that** it comprises between 50 and 85%, and typically between 50 and 81% by weight of a solvent or a mixture of solvents with an aqueous and/or organic solution base.

8. Cleaning or desalination compress according to claim 6, **characterized in that** it comprises between 2 and 4% by weight, preferably between 2 and 3% by weight, of mineral fibres, between 5 and 10% by weight, preferably between 5 and 7% by weight of clay, and between 9 and 14% by weight, preferably between 11 and 12% by weight of components at least one of which is an exfoliated vermiculite.

9. Cleaning or desalination compress according to any one of claims 6 to 8 particularly adapted for the in-depth desalination of the material and having a poral spectrum with at least one peak of pore sizes, **characterized in that** the at least one component is chosen in such a way that the at least one peak of the poral spectrum of the compress after drying is at the same position and/or offset towards smaller pore size values relative to the at least one peak of the poral spectrum of the material.

10. Cleaning or desalination compress according to any one of claims 6 to 8, particularly adapted for cleaning the material at the surface, **characterized in that** the compress further comprises at least one reagent adapted to solubilize dirt present on the surface of the material to be treated and non-soluble in the at least one solvent, the reagent(s) being in liquid and/or soluble state in the at least one solvent.

11. Cleaning or desalination compress according to claim 10, **characterized in that** the reagent(s) is/are chosen from among oxygenated water, ammonia, sodium bicarbonate, ammonium bicarbonate, ammonium carbonate, EDTA disodium salt, EDTA tetrasodium salt, sodium hexametaphosphate, glycerine, a biocide, benzalkonium chloride, triethanolamine, Rochelle salt, synthetic saliva, B.D.G. 86 and/or technical urea.

12. Cleaning or desalination compress according to any one of claims 6 to 11, **characterized in that** the solvent or one of the solvents of the mixture is water.
